# FASCICULE DE BREVET EUROPEEN

(11) **EP 0 747 496 B1**
(45) Date de publication et mention de la délivrance du brevet: **19.01.2000**
(21) Numéro de dépôt: 96401006.0
(22) Date de dépôt: 10.05.1996
(51) Int. Cl.: C22C 38/14, C21D 8/04

(54) **Tôle d'acier laminée à chaud à haute résistance et haute emboutissabilité renfermant du titane, et ses procédés de fabrication**
Titan enthaltendes warmgewalztes, hochfestes Stahlblech mit gute Tiefziehfähigkeit, und Verfahren zu ihrer Herstellung
Hot rolled steel sheet with high strength and good deep-drawing properties, containing titanium and process for its manufacturing

(30) Priorité: 08.06.1995 FR 9506745
(43) Date de publication de la demande: 11.12.1996
(73) Titulaire: SOLLAC S.A., 92800 Puteaux (FR)
(72) Inventeur: Teracher, Pascal, Rue des Tilleuls, 13250 Saint Chamas (FR); Porcet, Jean-Pierre, Le Mazet, 13270 Fos sur Mer (FR)
(74) Mandataire: Ventavoli, Roger

(56) Documents cités:
- EP-A- 0 228 756
- DE-A- 2 362 658
- US-A- 4 141 761
- PATENT ABSTRACTS OF JAPAN vol. 12, no. 365 (C-532), 29 Septembre 1988 & JP-A-63 118012 (SUMITOMO METAL IND.LTD.), 23 Mai 1988,
- PATENT ABSTRACTS OF JAPAN vol. 13, no. 423 (C-638), 20 Septembre 1989 & JP-A-01 162723 (KOBE STEEL LTD.), 27 Juin 1989,

## Description

L'invention concerne la sidérurgie. Plus précisément, elle concerne le domaine des tôles d'acier laminées à chaud devant présenter des propriétés élevées de résistance et d'emboutissabilité, destinées notamment à l'industrie automobile pour former des pièces de structures de véhicules.

Dans la gamme des produits plats laminés à chaud dont les propriétés mécaniques sont obtenues par laminage contrôlé sur le train à bandes, il existe diverses catégories d'aciers qui possèdent, à des degrés divers, des caractéristiques mécaniques pouvant être qualifiées d'élevées.

Les aciers à haute limite élastique (dits "aciers HLE" ou "HSLA") sont des aciers microalliés au niobium, au titane ou au vanadium. Ils présentent une limite d'élasticité élevée, dont le minimum suivant le grade peut aller de 300 MPa environ à 700 MPa environ, obtenue grâce à un affinement du grain ferritique et une fine précipitation durcissante. Toutefois, leur aptitude au formage est limitée, surtout pour les plus hauts grades. Ils présentent un rapport limite élastique/résistance à la traction (Rₑ/Rₘ) élevé.

Les aciers dits "double phase", ou "dual phase", ont une microstructure composée de ferrite et de martensite. La transformation ferritique est favorisée par un refroidissement rapide de la tôle, dès la fin du laminage à chaud, jusqu'à une température inférieure à Ar₃, suivi par un refroidissement lent à l'air. La transformation martensitique est ensuite obtenue par un refroidissement rapide à une température inférieure à Mₛ. Pour un niveau de résistance donné, ces aciers ont une excellente formabilité, mais celle-ci se dégrade pour les résistances supérieures à 650 MPa, en raison de l'importante proportion de martensite qu'ils renferment.

Les aciers dits "à haute résistance" ("HR") ont une microstructure composée de ferrite et de bainite. Leur formabilité est intermédiaire entre celle des aciers à haute limite élastique et celle des aciers double phase, mais leur soudabilité est inférieure à celles de ces deux types d'aciers. Leur résistance est limitée au grade Rₘ = 600 MPa, car sinon leur formabilité décroît très vite.

Les aciers dits "à structure bainitique à très bas carbone" ("ULCB") ont une microstructure extrêmement fine de bainite à bas carbone composée de ferrite sous forme de lattes et de carbures. Pour l'obtenir, on inhibe la transformation ferritique par une micro-addition de bore, voire également de niobium. Ces aciers permettent d'atteindre des résistances très élevées, supérieures à 750 MPa, mais avec une formabilité et une ductilité assez faibles.

Enfin, les aciers TRIP (TRansformation Induced Plasticity) ont une microstructure composée de ferrite, de bainite et d'austénite résiduelle. Ils permettent d'atteindre des résistances très élevées, mais leur soudabilité est très faible du fait de leur teneur élevée en carbone.

Afin d'obtenir le meilleur compromis possible entre résistance, formabilité et également soudabilité, on a mis au point (voir le document EP 0 548 950) des aciers pour tôles laminées à chaud dont la structure contient essentiellement de la ferrite durcie par des précipités de carbure de titane et/ou de niobium et de la martensite, voire également de l'austénite résiduelle. Ces aciers ont la composition, exprimée en pourcentages pondéraux:
C ≤ 0,18 %; 0,5 ≤ Si ≤ 2,5 %; 0,5 ≤ Mn ≤2,5 %; P ≤ 0,05 %; S ≤ 0,02 %; 0,01 ≤ A1 ≤ 0,1%;0,0 2≤ Ti ≤ 0,5% et/ou 0,03 ≤ Nb ≤ 1%, avec C% ≥ 0,05+Ti/4 + Nb/8.

Ces aciers ont effectivement des résistances élevées (Rₘ est de l'ordre de 700 MPa) et une bonne formabilité (Rₑ/Rₘ est de l'ordre de 0,65). Toutefois, leur soudabilité n'est pas aussi bonne que ce que l'on souhaiterait. De plus, leur aspect de surface n'est pas satisfaisant: on constate la présence d'une catégorie de défauts appelée "tigrage" (ou "tiger stripes"). Il s'agit d'incrustations de calamine que le décapage ne permet pas d'éliminer. Ces défauts restreignent les possibilités d'utiliser les tôles pour fabriquer des pièces destinées à demeurer visibles.

Le but de l'invention est de fournir aux utilisateurs de tôles d'acier laminées à chaud des produits présentant un très bon compromis entre des niveaux de résistance élevés, une formabilité satisfaisante et une bonne soudabilité, ainsi qu'un aspect de surface irréprochable.

A cet effet, l'invention a pour objet une tôle d'acier laminée à chaud à haute résistance et haute emboutissabilité, caractérisée en ce que sa composition, exprimée en pourcentages pondéraux, est:
- C ≤ 0,12 %;
- 0,5 ≤ Mn ≤ 1,5 %;
- 0 ≤ Si ≤ 0,3 %;
- 0 ≤ P ≤ 0,1%;
- 0 ≤ S ≤ 0,05 %;
- 0,01 ≤ Al ≤ 0,1 %;
- 0 ≤ Cr ≤ 1 %;
- 0,03 ≤ Ti_{eff} ≤ 0,15 %, Ti_{eff} étant la teneur en titane non sous forme de nitrures, de sulfures ou d'oxydes;
- 0 ≤ Nb ≤ 0,05 %;
- reste fer et impuretés inévitables;
et en ce que sa structure comprend au moins 75 % de ferrite durcie par précipitation de carbures ou de carbonitrures de Ti ou de Ti et de Nb, le reste de la structure comprenant au moins 10 % de martensite et éventuellement de la bainite et de l'austénite résiduelle.

L'invention a également pour objets des procédés de fabrication de telles tôles.

Comme on l'aura compris, les tôles selon l'invention se distinguent de celles connues jusqu'ici pour les mêmes usages d'abord par leur teneur sensiblement inférieure en silicium, leurs fourchettes de teneurs en titane et niobium notablement resserrées, et des exigences plus strictes sur la répartition des différentes phases de la structure. Et l'obtention de la structure, donc des propriétés recherchées pour la tôle, implique des conditions particulières lors du traitement thermique qui suit immédiatement le laminage à chaud. Leur composition et leur mode de fabrication font que ces aciers représentent, à plusieurs égards, une combinaison d'aciers HLE et d'aciers double phase.

L'invention sera mieux comprise à la lecture de la description qui suit, illustrée par les figures 1 et 2, qui montrent des micrographies- de tôles selon l'invention.

Pour obtenir des tôles laminées à chaud selon l'invention, il faut d'abord élaborer, puis couler sous forme d'une brame, un acier comportant (tous les pourcentages sont des pourcentages pondéraux) une teneur en carbone inférieure ou égale à 0,12 %, une teneur en manganèse comprise entre 0,5 et 1,5 %, une teneur en silicium inférieure ou égale à 0,3 %, une teneur en phosphore inférieure ou égale à 0,1 %, une teneur en soufre inférieure ou égale à 0,05 %, une teneur en aluminium comprise entre 0,01 et 0,1 %, une teneur en chrome inférieure à 1 %, une teneur en titane efficace (on exposera plus loin ce que signifie ce terme) comprise entre 0,03 et 0,15 % et une teneur en niobium comprise entre 0 et 0,05 %.

La brame est ensuite laminée à chaud sur un train à bandes pour former une tôle de quelques mm d'épaisseur. A sa sortie du train à bandes, la tôle subit un traitement thermique qui permet de lui conférer une microstructure composée au moins à 75 % de ferrite et au moins à 10 % de martensite. La ferrite est durcie par une précipitation de carbures ou de carbonitrures de titane, et également de carbures ou de carbonitrures de niobium si cet élément est présent de manière significative. La microstructure peut éventuellement comporter aussi de la bainite et de l'austénite résiduelle.

La teneur en carbone limitée permet de conserver à l'acier une bonne soudabilité, et d'obtenir la proportion de martensite désirée.

Le manganèse joue un rôle durcissant, car:
- il se place en solution solide;
- en abaissant le point Ar₃, il permet d'abaisser la température de fin de laminage et d'obtenir un grain ferritique fin;
- c'est un élément trempant.

Cependant, aux fortes teneurs, il provoque la formation d'une structure en bandes et conduit à la dégradation des performances de fatigue et/ou de formabilité. Il faut donc limiter sa présence à la teneur maximale spécifiée de 1,5 %.

Le silicium est un élément alphagène, qui favorise donc la transformation ferritique. Il est aussi durcissant en solution solide. Toutefois, l'invention repose entre autres sur une baisse très sensible de la teneur en silicium de l'acier par rapport à l'art antérieur illustré par le document EP 0 548 950. L'intérêt d'une baisse notable de la teneur en silicium est que les problèmes d'aspect de surface rencontrés sur les aciers de l'art antérieur proviennent, en fait, d'une apparition à la surface de la brame, dans le four de réchauffage, d'oxyde Fe₂SiO₄ qui forme avec l'oxyde FeO un eutectique à bas point de fusion. Cet eutectique pénètre dans les joints de grain et favorise l'ancrage de la calamine, qui ne peut donc être qu'imparfaitement éliminée au décapage. Un autre intérêt de cet abaissement de la teneur en silicium est l'amélioration de la soudabilité de l'acier. Les aciers de l'invention, à condition que les autres spécifications sur leur composition et leur mode de fabrication soient respectées, tolèrent de n'avoir que de faibles, voire très faibles teneurs en silicium.

Comme le silicium, le phosphore est alphagène et durcissant. Mais sa teneur doit être limitée à 0,1 %, et peut être aussi faible que possible. En effet, il serait susceptible, à forte teneur, de former une ségrégation à mi-épaisseur qui pourrait provoquer un délaminage. Par ailleurs, il peut ségréger aux joints de grains, ce qui augmente la fragilité.

Quoique non nécessaire à proprement parler, une addition de chrome (limitée à 1 %) est recommandable, car il favorise la formation de martensite et la transformation ferritique.

Le titane est un élément de micro-alliage qui forme des précipités de carbure et de carbonitrure durcissant la ferrite. Son addition a pour but d'obtenir, grâce à ce durcissement, un niveau de résistance élevé. Toutefois, cet effet n'est obtenu que si le titane a la possibilité de se combiner au carbone. Il faut donc tenir compte, lors de l'addition de titane au bain d'acier liquide, des possibilités de formation d'oxydes, de nitrures et de sulfures de titane. La formation significative d'oxydes peut être aisément évitée par une addition d'aluminium lors de la désoxydation de l'acier liquide. Quant aux quantités de nitrures et de sulfures formées, elles dépendent des teneurs de l'acier liquide en azote et en soufre. S'il n'est pas possible, lors de l'élaboration et de la coulée, de limiter drastiquement ces teneurs en azote et en soufre, il faut ajouter au bain métallique une quantité de titane suffisante pour que dans le métal solidifié, après précipitation des nitrures et sulfures, la teneur en titane non sous forme de nitrures, de sulfures ou d'oxydes (et donc disponible pour former des carbures et carbonitrures) soit comprise entre 0,03 et 0,15 %. C'est cette teneur que l'on appelle "teneur en titane efficace" et que l'on abrège en "Ti_{eff} %". Lorsque l'acier est désoxydé à l'aluminium, compte tenu des équilibres thermodynamiques qui s'établissent dans le métal en cours de solidification, on peut estimer que, si Tiₜₒₜₐₗ % désigne la teneur totale de l'acier en titane,${\text{Ti}}_{\text{eff}} {\text{%= Ti}}_{\text{total}} \text{% - 3,4 x N % - 1,5 x S %.}$

Cette addition de titane peut avantageusement être complétée par une addition de niobium pour atteindre des niveaux de résistance encore plus élevés. Toutefois, au-delà d'une teneur de 0,05 %, le niobium rend la tôle plus difficilement laminable. D'autre part, ajouter du titane et du niobium au-delà des quantités prescrites est inutile, car on assisterait alors à une saturation de l'effet durcissant.

Pour fabriquer les tôles selon l'invention, différents modes opératoires peuvent être envisagés, en fonction du niveau de performances recherché et de la composition du métal.

Selon un premier mode opératoire (N° 1), applicable de manière standardisée à tous les aciers de l'invention, la succession des opérations est la suivante:
1) on élabore, et on coule sous forme de brame un acier dont la composition en pourcentages pondéraux est:
   - C ≤ 0,12 %;
   - 0,5 ≤ Mn ≤ 1,5 %;
   - 0 ≤ Si ≤ 0,3 %;
   - 0 ≤ P ≤ 0,1%;
   - 0 ≤ S ≤ 0,05 %;
   - 0,01 ≤ Al ≤ 0,1 %;
   - 0 ≤ Cr ≤ %;
   - 0,03 ≤ Ti_{eff} ≤ 0,15 %, Ti_{eff} étant la teneur en titane non sous forme de nitrures, de sulfures ou d'oxydes;
   - 0 ≤ Nb ≤ 0,05 %;
2) on lamine à chaud ladite brame sur un train à bandes, avec une température de fin de laminage (TFL) située entre le point Ar₃ de la nuance coulée et 950 °C;
3) à la sortie du train à bandes, on effectue un refroidissement du produit en deux étapes:
   - étape 1: refroidissement lent, à l'air, à une vitesse de 2 à 15 °C/s, effectué enttre TFL et une température dite "température de début de trempe" (TDT) située entre 730 °C et le point Ar₁ de la nuance coulée; c'est au cours de ce refroidissement qu'a lieu la transformation ferritique; il ne doit pas durer plus de 40 s pour ne pas aboutir à des précipités de trop forte taille qui détérioreraient la résistance à la traction de la tôle;
   - étape 2: refroidissement rapide, effectué par exemple par aspersion à l'eau, à une vitesse de 20 à 150 °C/s entre TDT et une température dite "température de fin de refroidissement" (TFR) qui est inférieure ou égale à 300 °C.

Une fois ces opérations réalisées, la tôle peut être bobinée, soit immédiatement, soit après un séjour à l'air.

Selon un deuxième mode opératoire (N° 2), applicable également à tous les aciers de l'invention de manière standardisée, les opérations 1) et 2) sont les mêmes que précédemment. En revanche, l'opération 3) comporte non plus deux, mais trois étapes de refroidissement, selon:
- étape 1: refroidissement rapide, à l'eau, à une vitesse de 20 à 150°C/s, commençant moins de 10 s après la fin du laminage à chaud, entre TFL et une température intermédiaire (Tᵢₙₜₑᵣ) inférieure au point Ar₃ de la nuance; pendant cette opération, l'acier reste dans le domaine austénitique;
- étape 2: refroidissement lent, à l'air, à une vitesse de 2 à 15 °C/s, d'une durée inférieure à 40 s, entre Tᵢₙₜₑᵣ et TDT, qui est comprise entre le point Ar₁ de la nuance et 730 °C; la transformation ferritique a lieu au cours de cette étape;
- étape 3: refroidissement rapide, à l'eau, à une vitesse de 20 à 150 °C/s, entre TDT et TFR, cette dernière température étant inférieure ou égale à 300 °C.

Le bobinage de la tôle peut ensuite être effectué, là encore avec ou sans un séjour préalable à l'air.

Dans ce dernier mode opératoire, le refroidissement à l'eau de l'étape 1 de l'opération 3) a pour fonction d'amener rapidement la tôle dans le domaine de transformation ferritique. Cette dernière commence alors immédiatement après l'arrêt du refroidissement à l'eau. Elle se fait donc plus vite et à plus basse température que dans le mode opératoire à deux étapes. Cela se traduit par:
- une transformation plus rapide, donc plus complète pour une durée donnée du refroidissement à l'air, qui elle-même peut être limitée par la longueur de la table de refroidissement;
- une taille de grain ferritique plus faible;
- une précipitation de carbures et de carbonitrures de titane et niobium plus fine et plus durcissante.

Dans le cas où l'acier comporte une teneur en niobium relativement importante, c'est à dire comprise entre 0,020 et 0,050 %, l'obtention de performances optimales pour la tôle nécessite une condition supplémentaire. En effet, la présence des nitrures et carbonitrures de niobium ralentit la transformation ferritique. Il est donc souhaitable que la durée de l'étape de refroidissement lent au cours de laquelle a lieu la transformation ferritique soit suffisante pour assurer un bon déroulement de cette transformation. Pour le mode opératoire N° 1 qui a été précédemment décrit, on recommande donc que l'étape 1 dure au minimum 8 s. Pour le mode opératoire N° 2, on recommande une durée minimale de l'étape 2 de 5 s.

On peut ainsi produire une tôle dont la résistance minimale garantie peut s'ajuster entre 700 et 900 MPa, avec un rapport Rₑ/Rₘ inférieur à 0,8, un coefficient d'écrouissage d'au moins 0,12 pour le grade le plus élevé, et un allongement total d'au moins 15 %. La courbe de traction ne présente pas de palier de limite d'élasticité, ce qui améliore le comportement à l'emboutissage. Enfin, l'aspect de surface du produit décapé ne présente pas de "tigrage". Les buts assignés à l'invention sont donc atteints.

A titre d'exemple, des expérimentations de l'invention ont été effectuées sur les nuances d'acier citées dans le tableau 1 (les teneurs en titane sont des teneurs en titane efficace, calculées à partir de la teneur en titane totale comme on l'a exposé):

**Tableau 1:**

| Nuances d'acier testées | | | | | | | | | |
|---|---|---|---|---|---|---|---|---|---|
| Nuance | C % | Mn % | P % | Si % | Cr % | N % | S % | Ti_{eff} % | Nb % |
| A (référence) | 0,072 | 0,982 | 0,040 | 0,190 | 0,750 | 0,0059 | 0,0021 | - | - |
| B | 0,075 | 0,965 | 0,040 | 0,190 | 0,760 | 0,0046 | 0,0025 | 0,030 | - |
| C | 0,072 | 0,955 | 0,040 | 0,180 | 0,760 | 0,0046 | 0,0018 | 0,060 | - |
| D | 0,077 | 0,862 | 0,043 | 0,180 | 0,770 | 0,0057 | 0,0025 | 0,110 | - |
| E | 0,080 | 1,200 | 0,040 | 0,220 | 0,750 | 0,0052 | 0,0022 | 0,0120 | 0,040 |

Ces expérimentations ont donné les résultats consignés dans le tableau 2, où R_{p0,2} désigne la limite conventionnelle d'élasticité à 0,2 % d'allongement rémanent et n le coefficient d'écrouissage, et où la colonne "mode de refroidissement" se réfère aux deux principaux modes opératoires décrits précédemment:

**Tableau 2:**

| Résultats expérimentaux | | | | | | |
|---|---|---|---|---|---|---|
| Nuance | Mode de refroidissement | TDT (°C) | R_{p0,2} (MPa) | Rₘ (MPa) | R_{p0,2}/Rₘ | n |
| A (référence) | N°2 | 720 | 319 | 590 | 0,54 | 0,20 |
| A (référence) | N°2 | 650 | 308 | 570 | 0,54 | 0,20 |
| B | N°1 | 730 | 425 | 685 | 0,62 | 0,16 |
| B | N°1 | 660 | 501 | 748 | 0,67 | 0,15 |
| B | N°2 | 730 | 511 | 774 | 0,66 | 0,16 |
| B | N°2 | 660 | 492 | 745 | 0,66 | 0,14 |
| C | N°1 | 720 | 475 | 730 | 0,65 | 0,15 |
| C | N°1 | 650 | 535 | 764 | 0,70 | 0,15 |
| C | N°2 | 720 | 549 | 820 | 0,67 | 0,13 |
| C | N°2 | 650 | 528 | 800 | 0,66 | 0,13 |
| D | N°1 | 710 | 615 | 848 | 0,72 | 0,12 |
| D | N°1 | 620 | 648 | 865 | 0,75 | 0,12 |
| E | N°2 | 710 | 595 | 860 | 0,69 | 0,12 |

D'après ces résultats, on voit que l'addition de titane à l'acier A de référence dans les nuances B et C permet d'augmenter très sensiblement la résistance de cet acier, en particulier lorsque le mode opératoire N° 2 comportant un refroidissement en trois étapes est utilisé, tout en maintenant un rapport R_{p0,2}/Rₘ convenable. L'addition de niobium conjuguée à l'addition de titane (nuance E) procure à l'acier une résistance encore plus élevée, sans dégrader le rapport R_{p0,2}/Rₘ.

La micrographie de la figure 1 montre la structure d'un acier correspondant à la nuance B à 0,030 % de titane. Le refroidissement de la tôle après laminage à chaud a été conduit selon le mode opératoire N° 2. Les plages claires sont de la ferrite equiaxe et représentent 88 % de la structure. Les plages sombres sont de la martensite, et représentent pratiquement l'intégralité du restant de la structure.

De la même façon, la figure 2 montre la structure d'un acier correspondant à la nuance C à 0,060 % de titane. Le refroidissement de la tôle après laminage à chaud a été conduit selon le mode opératoire N° 2 La ferrite equiaxe y représente 86 % de la structure.

Les aciers selon l'invention peuvent être employés notamment pour constituer des pièces de structures de véhicules automobiles, telles que des éléments de châssis, des voiles de roues, des bras de suspension, ainsi que toutes pièces embouties devant présenter une grande résistance aux sollicitations mécaniques.

## Revendications

1. Tôle d'acier laminée à chaud à haute résistance et haute emboutissabilité, caractérisée en ce que sa composition, exprimée en pourcentages pondéraux, est:
- C ≤ 0,12 %;
- 0,5 ≤ Mn ≤ 1,5 %;
- 0 ≤ Si ≤ 0,3 %;
- 0 ≤ P ≤ 0,1 %;
- 0 ≤ S ≤ 0,05 %;
- 0,01 ≤ Al ≤ 0,1 %;
- 0 ≤ Cr ≤ 1 %;
- 0,03 ≤ Ti_{eff} ≤ 0,15 %, Ti_{eff} étant la teneur en titane non sous forme de nitrures, de sulfures ou d'oxydes;
- 0 ≤ Nb ≤ 0,05 %;
- reste fer et impuretés inévitables;
et en ce que sa structure comprend au moins 75 % de ferrite durcie par précipitation de carbures ou de carbonitrures de Ti ou de Ti et de Nb, le reste de la structure comprenant au moins 10 % de martensite et éventuellement de la bainite et de l'austénite résiduelle.

2. Tôle d'acier selon la revendication 1, caractérisée en ce que sa teneur en Nb est comprise entre 0,02 et 0,05 %.

3. Procédé de fabrication d'une tôle d'acier laminée à chaud à haute résistance et haute emboutissabilité, caractérisé en ce que:
- on élabore et on coule sous forme de brame un acier dont la composition est conforme à celle de la tôle selon la revendication 1;
- puis on lamine à chaud ladite brame sous forme de tôle en achevant le laminage à une température comprise entre le point Ar₃ et 950 °C;
- puis on applique à ladite tôle un refroidissement lent à une vitesse de 2 à 15 °C/s pendant une durée inférieure à 40 s, jusqu'à une température comprise entre le point Ar₁ et 730 °C;
- puis on applique à ladite tôle un refroidissement rapide à une vitesse de 20 à 150 °C/s jusqu'à une température inférieure ou égale à 300 °C.

4. Procédé de fabrication d'une tôle d'acier laminée à chaud à haute résistance et haute emboutissabilité, caractérisé en ce que:
- on élabore et on coule sous forme de brame un acier dont la composition est conforme à celle de la tôle selon la revendication 1;
- puis on lamine à chaud ladite brame sous forme de tôle en achevant le laminage à une température comprise entre le point Ar₃ et 950 °C;
- puis on applique à ladite tôle, moins de 10 s après la fin du laminage à chaud, un refroidissement rapide à une vitesse de 20 à 150 °C/s jusqu'à une température inférieure au point Ar₃;
- puis on applique à ladite tôle un refroidissement lent à une vitesse de 2 à 15 °C/s pendant une durée inférieure à 40 s, jusqu'à une température comprise entre le point Ar₁ et 730 °C;
- puis on applique à ladite tôle un refroidissement rapide à une vitesse de 20 à 150 °C/s jusqu'à une température inférieure ou égale à 300 °C.

5. Procédé de fabrication d'une tôle d'acier laminée à chaud à haute résistance et haute emboutissabilité, caractérisé en ce que:
- on élabore et on coule sous forme de brame un acier dont la composition est conforme à celle de la tôle selon la revendication 2;
- puis on lamine à chaud ladite brame sous forme de tôle en achevant le laminage à une température comprise entre le point Ar₃ et 950 °C;
- puis on applique à ladite tôle un refroidissement lent à une vitesse de 2 à 15 °C/s pendant une durée comprise entre 8 et 40 s, jusqu'à une température comprise entre le point Ar₁ et 730 °C;
- puis on applique à ladite tôle un refroidissement rapide à une vitesse de 20 à 150 °C/s jusqu'à une température inférieure ou égale à 300 °C.

6. Procédé de fabrication d'une tôle d'acier laminée à chaud à haute résistance et haute emboutissabilité, caractérisé en ce que:
- on élabore et on coule sous forme de brame un acier dont la composition est conforme à celle de la tôle selon la revendication 2;
- puis on lamine à chaud ladite brame sous forme de tôle en achevant le laminage à une température comprise entre le point Ar₃ et 950 °C;
- puis on applique à ladite tôle, moins de 10 s après la fin du laminage à chaud, un refroidissement rapide à une vitesse de 20 à 150 °C/s jusqu'à une température inférieure au point Ar₃;
- puis on applique à ladite tôle un refroidissement lent à une vitesse de 2 à 15 °C/s pendant une durée comprise entre 5 et 40 s, jusqu'à une température comprise entre le point Ar₁ et 730 °C;
- puis on applique à ladite tôle un refroidissement rapide à une vitesse de 20 à 150 °C/s jusqu'à une température inférieure ou égale à 300 °C.

## Patentansprüche

1. Warmgewalztes Stahlblech hoher Festigkeit und guter Tiefziehfähigkeit, dadurch gekennzeichnet, dass seine Zusammensetzung, ausgedrückt in Gewichtsprozent
- C ≤ 0,12 %;
- 0,5 ≤ Mn ≤ 1,5 %;
- 0 ≤ Si 0,3 %;
- 0 ≤ P ≤ 0,1 %;
- 0 ≤ S ≤ 0,05 %;
- 0,01 ≤ Al ≤ 0,1 %;
- 0 ≤ Cr ≤ 1 %;
- 0,03 ≤ Ti_{eff} ≤ 0,15 %, wobei bei Ti_{eff} der Gehalt an Titan nicht in Form von Nitriden, Sulfiden oder Oxiden ist;
- 0 ≤ Nb ≤ 0,05 %;
Rest Eisen und unvermeidbare Verunreinigungen ist; und dass seine Struktur wenigstens 75 % Ferrit umfasst, welches durch Fällung von Carbiden oder Carbonitriden von Ti oder von Ti und Nb gehärtet ist, wobei der Rest der Struktur wenigstens 10 % Martensit und ggf. Bainit und restliches Austenit umfaßt.

2. Stahlblech nach Anspruch 1, dadurch gekennzeichnet, dass sein Gehalt an Nb zwischen 0,02 und 0,05 % beträgt.

3. Verfahren zur Herstellung eines warmgewalzten Stahlblechs hoher Festigkeit und guter Tiefziehfähigkeit, dadurch gekennzeichnet, dass man
- Stahle erschmilzt und in Form einer Bramme vergießt, der eine Zusammensetzung entsprechend dem Blech nach Anspruch 1 aufweist;
- dann die besagte Bramme zu Blech warmwalzt, wobei das Walzen mit einer Temperatur zwischen dem Ar₃-Punkt und 950°C beendet wird;
- dann das besagte Blech einer langsamen Abkühlung mit einer Geschwindigkeit von 2 bis 15°C/s während einer Dauer von weniger als 40 s bis zu einer Temperatur, die zwischen dem Ar₁-Punkt und 730°C liegt, unterwirft;
- dann das besagte Blech einer schnellen Abkühlung mit einer Geschwindigkeit von 20 bis 150°C/s bis zu einer Temperatur kleiner oder gleich 300°C unterwirft.

4. Verfahren zur Herstellung eines warmgewalzten Stahlblechs hoher Festigkeit und guter Tiefziehfähigkeit, dadurch gekennzeichnet, dass
- man Stahl erschmilzt und in Form einer Bramme vergießt, welcher die gleiche Zusammensetzung wie das Blech nach dem Anspruch 1 aufweist;
- dann die besagte Bramme zu Blech warmwalzt, wobei das Walzen bei einer Temperatur, die zwischen dem Ar₃-Punkt und 950°C liegt, beendet wird,
- dann das besagte Blech wenigstens 10 s nach der Beendigung des Warmwalzens einer raschen Abkühlung mit einer Geschwindigkeit von 20 bis 150°C/s bis zu einer Temperatur unter dem Ar₃-Punkt unterwirft;
- dann das besagte Blech einer langsamen Abkühlung mit einer Geschwindigkeit von 2 bis 15°C/s innerhalb eines Zeitraums von weniger als 40 s bis zu einer Temperatur, die zwischen dem Ar₁-Punkt und 730°C liegt, unterwirft;
- dann das besagte Blech einer raschen Abkühlung mit einer Geschwindigkeit von 20 bis 150°C/s bis zu einer Temperatur unterhalb oder gleich 300°C unterwirft.

5. Verfahren zur Herstellung eines warmgewalzten Stahlblechs hoher Festigkeit und guter Tiefziehfähigkeit, dadurch gekennzeichnet, dass
- man Stahl erschmilzt und in Form einer Bramme vergießt, welcher die gleiche Zusammensetzung wie das Blech nach dem Anspruch 2 aufweist;
- dann die besagte Bramme zu Blech warmwalzt, wobei das Walzen bei einer Temperatur, die zwischen dem Ar₃-Punkt und 950°C liegt, beendet wird;
- dann das besagte Blech einer langsamen Abkühlung mit einer Geschwindigkeit von 2 bis 15°C/s während eines Zeitraums, der zwischen 8 und 40 s liegt, bis zu einer Temperatur, die zwischen dem Ar₁-Punkt und 730°C, unterwirft;
- dann das besagte Blech einer raschen Abkühlung mit einer Geschwindigkeit von 20 bis 150°C/s bis zu einer Temperatur kleiner oder gleich 300°C unterwirft;

6. Verfahren zur Herstellung eines warmgewalzten Stahlblechs hoher Festigkeit und guter Tiefziehfähigkeit, dadurch gekennzeichnet, dass
- man Stahl erschmilzt und in Form einer Bramme vergießt, welcher die gleiche Zusammensetzung wie das Blech nach dem Anspruch 2 aufweist;
- dann die Bramme zu einem Blech warmwalzt, wobei das Walzen bei einer Temperatur beendet wird, die zwischen dem Ar₃-Punkt und 950°C liegt;
- dann das besagte Blech wenigstens 10 s nach Beendigung des Warmwalzens einer raschen Abkühlung mit einer Geschwindigkeit von 20 bis 150°C bis zu einer Temperatur unterhalb des Ar₃-Punktes unterwirft;
- dann das besagte Stahlblech einer langsamen Abkühlung mit einer Geschwindigkeit von 2 bis 15°C/s während eines Zeitraums, der zwischen 5 und 40 Sekunden liegt, bis zu einer Temperatur, die zwischen dem Ar₁-Punkt und 730°C liegt, unterwirft; und
- dann das besagte Blech einer schnellen Abkühlung mit einer Geschwindigkeit von 20 bis 150°C/s bis zu einer Temperatur unterhalb oder gleich 300°C unterwirft.

## Claims

1. Hot-rolled steel sheet having high strength and high drawability, characterized in that its composition, expressed in percentages by weight, is:
- C ≤ 0.12%;
- 0.5 ≤ Mn ≤ 1.5%;
- 0 ≤ Si ≤ 0.3%;
- 0 ≤ P ≤ 0.1%;
- 0 ≤ S ≤ 0.05%;
- 0.01 ≤ Al ≤ 0.1%;
- 0 ≤ Cr ≤ 1%;
- 0.03 ≤ Ti_{eff} ≤ 0.15%, Ti_{eff} being the content of titanium not in the form of nitrides, sulphides or oxides;
- 0 ≤ Nb ≤ 0.05%;
- the balance being iron and inevitable impurities;
and in that its structure comprises at least 75% ferrite precipitation-hardened by carbides or carbonitrides of Ti or of Ti and Nb, the balance of the structure comprising at least 10% martensite and possibly bainite and residual austenite.

2. Steel sheet according to Claim 1, characterized in that its Nb content is between 0.02 and 0.05%.

3. Process for manufacturing a hot-rolled steel sheet having high strength and high drawability, characterized in that:
- a steel whose composition is in accordance with that of the sheet according to Claim 1 is smelted and cast in the form of a slab;
- the said slab is then rolled into sheet form, by completing the rolling at a temperature lying between the Ar₃ point and 950°C;
- the said sheet is then subjected to slow cooling at a rate of 2 to 15°C/s for a time of less than 40 s, down to a temperature lying between the Ar₁ point and 730°C;
- and then the said sheet is subjected to rapid cooling at a rate of 20 to 150°C/s down to a temperature of less than or equal to 300°C.

4. Process for manufacturing a hot-rolled steel sheet having high strength and high drawability, characterized in that:
- a steel whose composition is in accordance with that of the sheet according to Claim 1 is smelted and cast in the form of a slab;
- the said slab is then rolled into sheet form, by completing the rolling at a temperature lying between the Ar₃ point and 950°C;
- the said sheet is then subjected, less than 10 s after the end of hot rolling, to rapid cooling at a rate of 20 to 150°C/s down to a temperature below the Ar₃ point;
- the said sheet is then subjected to slow cooling at a rate of 2 to 15°C/s for a time of less than 40 s, down to a temperature lying between the Ar₁ point and 730°C;
- and then the said sheet is subjected to rapid cooling at a rate of 20 to 150°C/s down to a temperature of less than or equal to 300°C.

5. Process for manufacturing a hot-rolled steel sheet having high strength and high drawability, characterized in that:
- a steel whose composition is in accordance with that of the sheet according to Claim 2 is smelted and cast in the form of a slab;
- the said slab is then rolled into sheet form, by completing the rolling at a temperature lying between the Ar₃ point and 950°C;
- the said sheet is then subjected to slow cooling at a rate of 2 to 15°C/s for a time lying between 8 and 40 s, down to a temperature lying between the Ar₁ point and 730°C;
- and then the said sheet is subjected to rapid cooling at a rate of 20 to 150°C/s down to a temperature of less than or equal to 300°C.

6. Process for manufacturing a hot-rolled steel sheet having high strength and high drawability, characterized in that:
- a steel whose composition is in accordance with that of the sheet according to Claim 2 is smelted and cast in the form of a slab;
- the said slab is then rolled into sheet form, by completing the rolling at a temperature lying between the Ar₃ point and 950°C;
- the said sheet is then subjected, less than 10 s after the end of hot rolling, to rapid cooling at a rate of 20 to 150°C/s down to a temperature below the Ar₃ point;
- the said sheet is then subjected to slow cooling at a rate of 2 to 15°C/s for a time lying between 5 and 40 s, down to a temperature lying between the Ar₁ point and 730°C;
- and then the said sheet is subjected to rapid cooling at a rate of 20 to 150°C/s down to a temperature of less than or equal to 300°C.
